# EUROPÄISCHE PATENTSCHRIFT

(11) **EP 1 835 051 B1**
(45) Veröffentlichungstag und Bekanntmachung des Hinweises auf die Patenterteilung: **17.10.2018**
(21) Anmeldenummer: 07003184.4
(22) Anmeldetag: 15.02.2007
(51) Int. Cl.: C25D 5/08, C25D 5/10, C25D 15/02, C23C 18/16, C23C 18/31

(54) **Selbstreinigende Oberfläche**
Self-cleaning surface
Surface autonettoyante

(30) Priorität: 15.03.2006 DE 102006011848
(43) Veröffentlichungstag der Anmeldung: 19.09.2007
(73) Patentinhaber: Bayerische Motoren Werke Aktiengesellschaft, 80809 München (DE)
(72) Erfinder: Mielsch, Goetz, 80992 München (DE)

(56) Entgegenhaltungen:
- EP-A- 1 369 504
- JP-A- 11 158 694
- JP-A- 2005 058 900
- US-A- 4 960 653

## Beschreibung

Die Erfindung bezieht sich auf die Verwendung einer Silbermatrix, in die photokatalytisch aktive Titandioxid-Partikel eingelagert sind.

Die Verwendung von Titandioxid als Photokatalysator zum Abbau organischer Verbindungen unter Lichteinwirkung ist bekannt. Dabei kommt es aufgrund der Halbleitereigenschaften des Titandioxids gemäß der Gleichung (1) in einem ersten Schritt zu einer Ladungstrennung im Titandioxid-Partikel unter Bildung eines Elektrons e⁻ im Leitungsband und einem positiven Loch p⁺ im Valenzband.

Im nächsten Schritt oxidiert das Loch gemäß der Gleichung (2) ein aus an der TiO₂-Oberfläche adsorbierten Wasser gebildetes Hydroxyl-Anion, wobei ein Hydroxyl-Radikal entsteht.

Zudem werden aus an der TiO₂-Oberfläche adsorbierten Sauerstoff Hydroperoxyl-Radikale gebildet, die zusammen mit dem Hydroxyl-Radikal die organische Verbindung abbauen, wie in Jochen Winkler "Titandioxid", Hrsg. von Dr. Ulrich Zorll - Hannover: Vincentz, 2003 (Technologie des Beschichtens), Seiten 71 bis 74 im Einzelnen beschrieben. Bei Oberflächen, die mit einer solchen photokatalytisch aktiven Titandioxid-Beschichtung versehen sind, führt dies zu einer Zersetzung organischer Verschmutzungen und damit zu einem Selbstreinigungseffekt.

Es ist bekannt, photokatalytisch aktive Titandioxid-Beschichtungen durch chemische Dampfabscheidung (CVD), mittels Vakuumverfahren wie physikalische Dampfabscheidung (PVD) oder Plasmadampfabscheidung (PaCVD) oder mit dem Sol-Gel-Verfahren herzustellen, bei dem ein aus einer hydrolysierten Titanverbindung gebildetes Titandioxid-Sol auf dem Substrat in ein Gel und dann thermisch in kristallisiertes Titandioxid übergeführt wird. Die dabei gebildeten zusammenhängenden Schichten werden vorwiegend auf keramische oder metallische Substrate aufgetragen.

Die bekannten Verfahren sind aufwändig und kostspielig. Zudem können nur temperaturstabile Substrate beschichtet werden. Des weiteren ist die Haftung z.B. beim Sol-Gel-Verfahren auf metallischen Oberflächen schwierig und oft nicht ausreichend.

Aus JP-A-11158694 ist eine selbstreinigende Oberfläche nach dem Oberbegriff des Anspruchs 1 bekannt, bei der die Metallmatrix, die die Titandioxid-Partikel aufweist, aus Nickel besteht und mit einer Chromschicht versehen ist. Aus US-A-4960653 ist es bekannt, dass eine Oberfläche aus einer Titandioxid-Teilchen enthaltenden Nickelmatrix, die mit einer Chromschicht versehen ist, korrosionsfest ist. Aus EP-A-1369504 geht ein Metallband für elektrische Verbindungen hervor, das elektrolytisch oder stromlos mit einer Metallmatrix aus Nickel, Kupfer, Zinn, Zink oder Chrom beschichtet ist, welche beispielsweise Titandioxid als elektrisch leitfähiges Oxid aufweist.

Aufgabe der Erfindung ist es, eine dauerhaft hochglänzende Silberoberfläche hoher Wertigkeit im Innenraum eines Fahrzeugs herzustellen.

Dies wird erfindungsgemäß durch Verwendung der im Anspruch 1 angegebenen selbstreinigenden Silberoberfläche erreicht. In den Ansprüchen 2 bis 6 sind vorteilhafte Ausgestaltungen der Erfindung wiedergegeben.
Die selbstreinigende Oberfläche besteht aus einer Metallmatrix aus Silber, in die photokatalytisch aktive Titandioxid-Partikel eingelagert sind. Es liegt also keine zusammenhängende Titandioxid-Beschichtung vor, vielmehr erfolgt die selbstreinigende Wirkung durch einzelne im Abstand angeordnete Titandioxid-Partikel an der Oberfläche der Metallmatrix, wodurch überraschenderweise der gleiche selbstreinigende Effekt hervorgebracht wird.

Zur Herstellung der selbstreinigenden Oberfläche wird das Teil, das mit der selbstreinigenden Oberfläche versehen werden soll, in ein Bad gegeben, das aus einer z.B. wässerigen Lösung eines Salzes des Metalls besteht, aus dem die Metallmatrix gebildet wird. In der Lösung werden die photokatalytisch aktiven Titandioxid-Partikel durch Bewegung des Bades, also z.B. Rühren oder Lufteinblasung, dispergiert und dann die Metallmatrix mit den darin eingelagerten Titandioxid-Partikeln durch Reduktion des Salzes auf dem Teil abgeschieden.

Die Reduktion kann stromlos durch Zugabe eines Reduktionsmittels erfolgen. Bei Teilen mit elektrisch leitfähiger Oberfläche wird die Metallmatrix mit den eingelagerten Titandioxid-Partikeln jedoch vorzugsweise galvanisch abgeschieden.

Zur Herstellung der selbstreinigenden Oberfläche können im Handel erhältliche photokatalytisch aktive Titandioxid-Partikel verwendet werden. Aus solchen Partikeln werden beispielsweise poröse Sinterkörper hergestellt, die in der Abwasserbehandlung zur UV-Entkeimung verwendet werden.

Die Titandioxid-Partikel können in der Anatas- oder Brookit-Kristallform vorliegen. Während Titandioxid-Partikel in der Anatas-Form Licht mit einem hohen UV-Anteil voraussetzen, um selbstreinigend zu wirken, führt die Brookit-Form auch im sichtbaren Lichtbereich zu einer selbstreinigenden Wirkung.

Die Teilchengröße der Titandioxid-Partikel beträgt vorzugsweise 0,01 µm bis 10 µm, insbesondere 0,1 µm bis 1 µm. Der Anteil der Titandioxid-Partikel in der Metallmatrix beträgt vorzugsweise 1 bis 40 Vol.-%, insbesondere 5 bis 20 Vol.-%, bezogen auf das Gesamtvolumen aus Metallmatrix und Titandioxid-Partikeln.

Die Mindestschichtdicke der Metallmatrix, in der die Titandioxid-Partikel eingelagert sind, ist von der Teilchengröße der Titandioxid-Partikel abhängig. D.h., die Schichtdicke der Metallmatrix muss mindestens so groß sein, dass die Titandioxid-Partikel darin sicher fixiert werden. Sie beträgt daher vorzugsweise mindestens ein Drittel, insbesondere mindestens zwei Drittel der mittleren Teilchengröße der Titandioxid-Partikel. Andererseits soll die Schichtdicke der Metallmatrix nicht zu groß sein, da nur der Anteil der Titandioxid-Partikel an der Oberfläche der Metallmatrix eine selbstreinigende Wirkung besitzt. Vorzugsweise liegt die Schichtdicke der Metallmatrix zwischen 0,5 pm und 30 µm, insbesondere 5 µm bis 20 µm.

Die Metallmatrix kann aus einem beliebigen Metall bestehen. Vorzugsweise wird sie jedoch aus Nickel, Chrom, Kupfer, Silber oder Gold gebildet.

In einer Silbermatrix wird durch die Titandioxid-Partikel neben der selbstreinigenden Wirkung zusätzlich erreicht, dass die Silberoberfläche nicht anläuft. Das Anlaufen des Silbers ist bekanntlich darauf zurückzuführen, dass eine Oxidation des Silbers an der Oberfläche durch Schwefelverbindungen aus der Umgebung unter Bildung von Silbersulfid erfolgt. Wie eingangs anhand der Gleichung (1) erläutert, stellt Titandioxid zugleich einen Photohalbleiter dar, wodurch bei Lichteinfall Elektronen gebildet werden. Durch Abfluss dieser Elektronen in die Silbermatrix werden der Silbermatrix reduzierende Eigenschaften verliehen, wodurch die Bildung von Silbersulfid verhindert wird. Eine erfindungsgemäß ausgebildete Silberoberfläche behält daher ihren Glanz, da sie bei Lichteinwirkung nicht nur nicht anläuft, sondern organische Verunreinigungen, beispielsweise Fettspuren durch Fingerabdrücke, selbstreinigend entfernt werden.

Der durch die Halbleitereigenschaften des Titandioxids bei Lichteinfall gebildete Elektronenüberschuss verhindert jedoch nicht nur ein Anlaufen des Silbers, sondern bewirkt generell einen kathodischen Korrosionsschutz der Metallmatrix.

Auf der Metallmatrix, in die die Titandioxid-Partikel eingelagert sind, kann eine weitere dünne Metallschicht abgeschieden werden. Beispielsweise kann die untere Schicht durch Nickel, Kupfer oder Silber und Titandioxid-Partikel und die obere Schicht durch Chrom oder Edelmetalle wie Gold, Platin oder Ruthenium gebildet sein, in denen selbst eine Partikeleinlagerung nicht möglich oder schwierig ist. Die dünne obere Schicht wird mit einer Schichtdicke von vorzugsweise maximal 0,8 µm, insbesondere 0,1 µm bis 0,5 µm, abgeschieden. Wichtig hierbei ist, dass die Partikel nicht zugedeckt werden, sondern als offene Poren vorliegen.

Um ein Teil zu verchromen, können die Titandioxid-Partikel z.B. mit der unteren dicken Nickelschicht abgeschieden werden, worauf die Chromschicht abgeschieden wird. Dazu kann auf dem Teil zunächst beispielsweise galvanisch eine Nickelschicht mit den darin eingelagerten Titandioxid-Partikeln mit einer Schichtdicke von beispielsweise 5 µm bis 20 µm abgeschieden werden. Da Chrom nur in dünner Schicht glänzt und eine Partikeleinlagerung nicht möglich ist, wird dann auf der Nickelschicht mit den Titandioxid-Partikeln eine dünne Chromschicht von z.B. 0,1 µm bis 0,6 µm abgeschieden.

Wie sich gezeigt hat, findet dabei auf den aus der Oberfläche der Nickelschicht ragenden Titandioxid-Partikeln keine Chromabscheidung statt. In der Chromschicht werden vielmehr Poren gebildet, die einen Lichteinfall auf die Titandioxid-Partikel an der Oberfläche der Nickelschicht ermöglichen. Das Teil, auf dem die Nickelschicht mit den darin eingelagerten Titandioxid-Partikeln galvanisch abgeschieden wird, kann z.B. vernickeltes Stahlblech sein.

Die selbstreinigende Oberfläche kann auf Metall und jedes andere Substrat auf einfache Weise aufgebracht werden. Da das Substrat keiner Erwärmung unterworfen zu werden braucht, kann die selbstreinigende Oberfläche auch auf Substrate mit geringer Temperaturstabilität, also beispielsweise Kunststoff, Aluminium oder Zinkdruckguss gebildet werden. Sofern eine galvanische Abscheidung der Metallmatrix mit den darin eingelagerten Titandioxid-Partikeln erfolgt, kann die Beschichtung auf allen Substraten mit elektrisch leitfähiger Oberfläche hergestellt werden, also z.B. auch auf galvanisiertem Kunststoff.

Die selbstreinigende Silberoberfläche wird im Fahrzeuginnenraum eingesetzt, insbesondere wenn die Brookit-Form des Titandioxid verwendet wird. So können mit der erfindungsgemäßen selbstreinigenden Oberfläche dauerhaft hochglänzende Silberoberflächen hoher Wertigkeit im Innenraum eines Fahrzeugs hergestellt werden.

### Beispiel

Ein Stahlteil wird nach einer herkömmlichen Entfettungsbehandlung als Kathode in ein Elektrolytbad gegeben, das 50 g/l Silbercyanid, 70 g/l Calciumcyanid, 10 g/l Kaliumhydroxid und 20 g/l Kaliumcarbonat als Lösungsbestandteile sowie 15 g/l Titandioxid-Partikel der Anatas-Form mit einer mittleren Teilchengröße von 0,5 µm enthält. Das Bad wird in Bewegung gehalten. Es wird eine Silberschicht mit einer Schichtdicke von 10 µm galvanisch abgeschieden, in die die Titandioxid-Partikel eingelagert sind.

## Patentansprüche

1. Verwendung einer Metallmatrix aus Silber, in die photokatalytisch aktives Titandioxid in Form von Partikeln eingelagert ist, als selbstreinigende Silberoberfläche im Innenraum eines Fahrzeugs.

2. Verwendung nach Anspruch 1, **dadurch gekennzeichnet, dass** die Metallmatrix mit den darin eingelagerten Titandioxid-Partikeln eine galvanisch abgeschiedene Metallmatrix ist.

3. Verwendung nach einem der vorstehenden Ansprüche, **dadurch gekennzeichnet, dass** die Metallmatrix eine Schichtdicke von höchstens 30 µm aufweist.

4. Verwendung nach einem der vorstehenden Ansprüche, **dadurch gekennzeichnet, dass** die mittlere Teilchengröße der Titandioxid-Partikel 0,01 µm bis 10 µm beträgt.

5. Verwendung nach einem der vorstehenden Ansprüche, **dadurch gekennzeichnet, dass** die Konzentration der Titandioxid-Partikel in der Metallmatrix 1 bis 40 Vol.-% beträgt.

6. Verwendung nach einem der vorstehenden Ansprüche, **dadurch gekennzeichnet, dass** die Titandioxid-Partikel in der Anatas- oder Brookit-Form vorliegen.

## Claims

1. Use of a metal matrix made of silver, in which photocatalytically active titanium dioxide in the form of particles is incorporated, as a self-cleaning silver surface in the interior of a vehicle.

2. Use according to Claim 1, **characterised in that** the metal matrix with the titanium dioxide particles incorporated therein is a galvanically deposited metal matrix.

3. Use according to one of the preceding claims, **characterised in that** the metal matrix has a layer thickness of at most 30 µm.

4. Use according to one of the preceding claims, **characterised in that** the average particle size of the titanium dioxide particles is 0.01 µm to 10 µm.

5. Use according to one of the preceding claims, **characterised in that** the concentration of the titanium dioxide particles in the metal matrix is 1 to 40% by volume.

6. Use according to one of the preceding claims, **characterised in that** the titanium dioxide particles are present in the anatase or brookite form.

## Revendications

1. Utilisation d'une matrice métallique en argent dans laquelle est inséré de l'oxyde de titane photocatalytiquement actif sous la forme de particules en tant que surface d'argent autonettoyante dans l'habitacle d'un véhicule.

2. Utilisation conforme à la revendication 1,
**caractérisée en ce que**
la matrice métallique renfermant les particules d'oxyde de titane insérées dans celle-ci est une matrice métallique déposée par galvanisation.

3. Utilisation conforme à l'une des revendications précédentes,
**caractérisé en ce que**
la matrice métallique a une épaisseur de couche d'au plus 30 µm.

4. Utilisation conforme à l'une des revendications précédentes,
**caractérisée en ce que**
la granulométrie moyenne des particules d'oxyde de titane est de 0,01 µm à 10 µm.

5. Utilisation conforme à l'une des revendications précédentes,
**caractérisée en ce que**
la concentration en particules de dioxyde de titane dans la matrice est égale à 1 à 40 % en volume.

6. Utilisation conforme à l'une des revendications précédentes,
**caractérisée en ce que**
les particules d'oxyde de titane sont présentes sous la forme d'anatase ou de brookite.
